# EUROPÄISCHE PATENTSCHRIFT

(11) **EP 1 882 764 B1**
(45) Veröffentlichungstag und Bekanntmachung des Hinweises auf die Patenterteilung: **29.07.2009**
(21) Anmeldenummer: 07010925.1
(22) Anmeldetag: 02.06.2007
(51) Int. Cl.: D04B 21/14, D04H 1/52, A41D 27/02

(54) **Textiles Flächengebilde, Verfahren zur Herstellung und Verwendung**
Textile fabric, method for its manufacture and use
Structure textile plane, procédé de fabrication et utilisation

(30) Priorität: 25.07.2006 DE 102006034860
(43) Veröffentlichungstag der Anmeldung: 30.01.2008
(73) Patentinhaber: Carl Freudenberg KG, 69469 Weinheim (DE)
(72) Erfinder: Braun, Wolfgang, 69469 Weinheim (DE); Schöpping, Eva, 69469 Weinheim (DE); Staudenmayer, Oliver, Dr., 69469 Weinheim (DE); Richter, Klaus, 99425 Weimar (DE)

(56) Entgegenhaltungen:
- EP-A- 0 243 193
- EP-A- 0 532 468
- EP-A- 0 880 909
- EP-A- 0 937 801
- WO-A-20/06056414
- DE-U1- 9 213 884
- FR-A- 2 756 157

## Beschreibung

### Technisches Gebiet

Die Erfindung begrifft ein textiles Flächengebilde, insbesondere verwendbar als Einlagestoff in der Textilindustrie, mit einem Träger auf Basis eines Vliesstoffs, Gewebes, Gestricks, Gewirkes oder dergleichen. Weiterhin betrifft die Erfindung ein Verfahren zur Herstellung eines textilen Flächengebildes und seine Verwendung.

### Stand der Technik

Einlagestoffe sind das unsichtbare Gerüst der Bekleidung. Sie sorgen für korrekte Passformen und optimalen Tragekomfort. Je nach Anwendung unterstützen Sie die Verarbeitbarkeit, erhöhen die Funktionalität und stabilisieren die Bekleidung. Neben der Bekleidung können diese Funktionen in technischen Textilanwendungen, z.B. Möbel-, Polster- sowie der Heimtextilien-Industrie Anwendung finden.

Einlagestoffe können aus Vliesstoffen, Gewebe, Gewirken oder vergleichbaren textilen Flächengebilden bestehen, wobei Einlagestoffe auf Basis Vliesstoff bestehend aus synthetischen Fasern zu den wichtigsten Gruppen der fixierbaren Einlagestoffe zählen. Einlagestoffe sind in der Regel mit einer Haftmasse versehen, vollflächig oder aber nur in Teilbereichen, wodurch der Einlagestoff mit einem Oberstoff meist thermisch durch Hitze und/oder Druck verklebt werden kann (Fixiereinlage). Der Einlagestoff wird somit auf einem Oberstoff fixiert. Solch ein Einlagestoff ist z.B. aus EP 0 880 0909 A bekannt.

Die genannten verschiedenen textilen Träger haben je nach Herstellungsverfahren unterschiedliche Eigenschaftsprofile. Gewebe bestehen aus Fäden/Garnen in Kette- und Schussrichtung, Gewirke bestehen aus Fäden/Garnen, die über eine Maschenbindung zu einem textilen Flächengebilde verbunden werden. Vliesstoffe bestehen aus Einzelfasern, die thermisch, mechanisch oder chemisch gebunden werden. Die unterschiedlichen Verfahren zur Herstellung von textilen Flächengebilden sind bekannt und in der Patentliteratur beschrieben.

Der Wunsch nach heizbarer Bekleidung ist seit Jahren eine Forderung für innovative Bekleidungshersteller. Verschiedenste Versuche zeigen, dass durch Weben, Stricken oder Wirken mit leitfähigen Garnen textile Flächen hergestellt werden können, welche mit Hilfe von Batteriestrom (z.B. 12V) aufheizbar sind. Erreicht wird hierbei eine über einen akzeptablen Zeitraum im Bereich der Körpertemperatur liegende Temperatur. In der Praxis zeigt sich, dass solche Systeme bei der Herstellung von Bekleidung Nachteile besitzen, die es bis heute nicht erlaubt haben, sich zu kostengünstigen und vom Markt akzeptierten Produkten zu etablieren.

Die wesentlichen Nachteile liegen darin, dass Weben, Stricken oder Wirken mit leitfähigen Garnen teuer ist, dabei eine relativ unflexible textile Fläche entsteht und ein textiler Griff (Weichheit) nicht erreichbar ist. Ein weiterer Nachteil ist, dass die Pflegbarkeit (Textilreinigung in organischen Lösungsmitteln, Haushaltswäsche), ein Problem darstellt. Weiterhin ist das Einbringen von solchen textilen Flächen in eine Bekleidung sehr aufwendig und macht wesentliche Änderungen an der Bekleidungskonstruktion erforderlich. Aus der Stromzuführung zu den Flächen mit Hilfe von lose zu verarbeitenden Kabeln resultiert eine Begrenzung in der Freiheit der Bekleidungskonstruktion.

### Darstellung der Erfindung

Aufgabe der Erfindung ist ein elektrisch leitfähiges, textiles Flächengebilde bereitzustellen, das einfach und kostengünstig herstellbar und darüber hinaus für die verschiedensten Anwendungen universell einsetzbar ist. Eine weitere Aufgabe der Erfindung besteht in der Bereitstellung eines Verfahrens zur Herstellung eines solchen textilen Flächengebildes.

Diese Aufgabe wird gelöst mit einem textilen Flächengebilde mit allen Merkmalen des Patentanspruchs 1 sowie mit einem Verfahren zur Herstellung eines solchen textilen Flächengebildes mit allen Merkmalen des Patentanspruchs 8. In den Patentansprüchen 15 und 16 sind bevorzugte Verwendungen für ein solches textiles Flächengebilde angegeben. Bevorzugte Ausführungsformen der Erfindung sind in den Unteransprüchen beschrieben.

Erfindungsgemäß wird bei einem textiles Flächengebilde, welches insbesondere als Einlagestoff in der Textilindustrie anwendbar sein soll und welches einen Träger auf Basis eines Vliesstoffes, Gewebes, Gestricks, Gewirkes oder dergleichen aufweist, der Träger mit einer Maschenanordnung, die ein- und/oder zweidimensional, z. B. in Längs- und/oder Querrichtung, miteinander vernetzte bzw. miteinander verbundene Maschen aus einem elektrisch leitfähigen Material umfasst, versehen.

Die Maschen können hierbei auf der Trägeroberfläche aufgebracht, in die Trägeroberfläche eingearbeitet sein oder aber auch den gesamten Träger durchdringen. Sofern die Maschen in die Oberfläche eingearbeitet sind oder den gesamten Träger durchdringen, ist es bevorzugt, wenn die Maschenkonstruktion so gewählt ist, dass zur Ausbildung einer elektrisch leitfähigen Fläche auf der Trägeroberfläche der überwiegende Teil des Maschenmaterials (z. B. des Garns) sich auf dieser Oberfläche befindet. Dem Fachmann sind geeignete Maschenkonstruktionen, z. B. aus der Wirktechnik (hier Wirkkonstruktionen), bekannt, mit deren Hilfe eine solche Anordnung realisierbar ist.

Die Maschen sind ein- und/oder zweidimensional, z. B. in Längs- und/oder Querrichtung, miteinander vernetzt oder verbunden, wodurch entweder eine mehr linien- oder eine mehr flächige Stromführung gewährleistet ist.

Es hat sich in überraschender Weise gezeigt, dass ein solchermaßen aufgebautes textiles Flächengebilde nicht nur über die geforderte elektrische Leitfähigkeit verfügt, sondern sich darüber hinaus noch durch eine geringe Dicke, ein niedriges Gewicht, eine hohe Flexibilität und einen sehr weichen textilen Griff auszeichnet. Es ist darüber hinaus auch noch einfach pflegbar (Textilreinigung, Wäsche).

Aufgrund dieser vorteilhaften Eigenschaften findet das erfindungsgemäße textile Flächengebilde vorzugsweise seinen Einsatz in der Bekleidungsindustrie zur Herstellung beheizbarer Kleidung, wie z. B. Sportbekleidung, Funktionsbekleidung, Schutzbekleidung u. a. Es kann hierbei universell, d. h. unabhängig von der jeweiligen Bekleidungskonstruktion (z.B. Weste, Jacke, Blazer und die damit verbundene Schnittkonstruktion der Bekleidungsteile und der industrielle Fertigungsprozess) eingesetzt werden. Insbesondere werden durch den sehr weichen textilen Griff auch die Trageeigenschaften der Bekleidung nicht verändert.

Bei Ausbildung als fixierbarer Einlagestoff, d. h als fixierbares textiles Flächengebilde, ist es insbesondere in Standardproduktionen der Bekleidung einsetzbar. Bei dieser Anwendung besitzt es eine ausreichende Trennkraft nach der Fixierung, Reinigung und 40°C-Wäsche von mindestens 5 N/5cm.

Das erfindungsgemäße textile Flächengebilde kann ohne Beschränkung der Allgemeinheit sowohl als beheizbare textile Fläche als auch als textiles Leitungsband zur Stromzufuhr eingesetzt werden. Insbesondere beim Einsatz in der Bekleidungsindustrie können sowohl die beheizbare Fläche als auch die Stromzuführung als fixierbarer, elektrisch leitfähiger Einlagestoff ausgebildet werden. Der solchermaßen ausgebildete Einlagestoff lässt sich in einfachster Weise auf dem Oberstoff eines Kleidungsstücks in an sich bekannter Weise fixieren, beispielsweise durch Aufbügeln. Auf aufwändig anzubringende Stromkabel zur Stromversorgung der Heizflächen kann verzichtet werden. Für die Energiezufuhr reichen Batterie- oder angepasster Adapterstrom aus, um während einer angemessenen Zeit eine angemessene Wärme zu erzeugen.

Bei der Herstellung eines beheizbaren Bekleidungsstückes wird ein erfindungsgemäßes, fixierbares, textiles Flächengebilde je nach Bekleidungsteil und Bekleidungskonstruktion zugeschnitten und an den für die Beheizung vorgesehenen Stellen des Kleidungsstücks (Rückenteil, Seitenteil, Vorderteil, Ärmel o.ä.) durch Einwirkung von Hitze und Druck auf die Haftmassenpunkte auf dem Oberstoff fixiert. Hierbei werden handelsübliche Fixiermethoden (kontinuierliche Fixierpresse, Plattenpresse, Bügeleisen o.ä. verwendet. Die Fixiertemperaturen liegen in einem Bereich von 70°C bis 160°C. Das für die Stromzuführung vorgesehene erfindungsgemäße fixierbare Stromleitungsband wird so auf der heizbaren textilen Einlage fixiert, dass bei Anlegen einer Spannung ein Stromfluss durch die heizbare textile Einlage gewährleistet ist und dadurch die leitfähigen Garne entsprechend ihrem ausgewählten Widerstand und der eingebrachten Garnmenge die gewünschte Wärme entwickeln. Das fixierbare Band wird an den jeweiligen Enden mit der Stromquelle verbunden. Bei Bedarf können die Kontaktstellen (fixierbare Fläche und Stromzuführungsband sowie Stromzuführungsband und Batterie) durch Übernähen mit einem leitfähigen oder nicht leitfähigen Garn gesichert werden. Die Stromquelle wird an geeigneter Stelle im Bekleidungsstück angebracht.

Aufgrund der vorteilhaften Kombination eines leichten, flexiblen, ggf. je nach Wahl des Trägermaterials auch elastischen, dünnen, fixierbaren textilen Flächengebildes mit leitfähigen Garnen können jedoch auch andere technischen Anwendungsgebiete in Frage kommen, für welche die genannten Eigenschaften vorteilhaft sind, wie z.B. Sitzheizungen, Wandheizungen, Filterheizungen, sonstige Flächenbeheizungen, bei denen eine dünne, flexible Heizfläche gefordert wird. Weitere mögliche Anwendungen sind elektrisch leitende Flächen zur Verhinderung elektrostatischer Aufladung bzw. zur Ableitung von elektrostatischen Ladungen. Die vorliegende Erfindung ist jedoch keinesfalls auf die genannten Anwendungen beschränkt.

Das elektrisch leitfähige Material kann elektrisch leitfähige Fäden oder fadenähnliches Material oder eine Kombination elektrisch leitfähiger Fäden, auch mit elektrisch nicht leitenden Fäden oder Fadenmaterial, umfassen.

Vorzugsweise kommt jedoch elektrisch leitfähige Garne oder Garnkombinationen mit elektrisch leitfähigen Garnen, auch mit nicht leitfähigen textilen Garnen, verzwirnt, verwirbelt oder umwunden, zum Einsatz.

Die elektrisch leitfähigen Garne können wiederum ohne Beschränkung der Allgemeinheit mit einer metallischen Beschichtung versehen sein, oder aber metallische Filamente, metallische Filamente enthaltende Materialien, mit einer metallischen Beschichtung versehene Filamente oder Kombinationen daraus, umfassen.

Die Auswahl eines speziellen Garns erfolgt dem Anwendungszweck entsprechend. Für den Einsatz als beheizbares textiles Flächengebilde müssen die Garne einen geeigneten Widerstand besitzen, um die zu erzielende Wärmeleistung in einer definierten Fläche zu erbringen (hochohmig). Bei dem als Stromzuführung verwendeten textilen Flächengebilde muss durch die Garne eine möglichst verlustfreie Stromleitung gewährleistet sein (niederohmig). Generell ist die Auswahl der Garne hinsichtlich Leitfähigkeit/Widerstand, Maschenbildungsfähigkeit, mechanischer Stabilität, Pflegbarkeit sowie thermischer Stabilität, beispielsweise bei der Fixierung durch Druck und Temperatur so zu wählen, dass das jeweilige Nutzungsziel erreicht wird. Die Auswahl eines geeigneten Garns liegt im Griffbereich des Fachmanns. Er kann das für seine Anwendung geeignete Garn ohne Weiteres auffinden, ohne erfinderisch tätig werden zu müssen. Die elektrische Leitfähigkeit bzw. der elektrische Widerstand können zusätzlich noch über die Menge des leitfähigen Materials, das auf den Träger aufgebracht bzw. in den Träger eingebracht wird, eingestellt werden.

Als Träger sind generell alle textilen Materialien, wie zum Beispiel Vliesstoffe, Gewebe, Gestricke, Gewirke oder dergleichen, geeignet. Vorzugsweise kommen jedoch Vliesstoffe zum Einsatz. Prinzipiell können wegen der großen Anwendungsbreite eines erfindungsgemäßen textilen Flächengebildes alle nur erdenklichen Vliesstoffe verwendet werden. Auch hier richtet sich die Wahl eines geeigneten Trägermaterials nach dem jeweiligen Anwendungszweck. Für Anwendungen in der Bekleidungsindustrie ist beispielsweise darauf zu achten, dass die bekleidungstechnisch notwendigen Anforderungen erfüllt werden, wie z. B textiler Griff (Weichheit), Dicke, Stabilität, Elastizität, Maßänderungsverhalten, Pflegbarkeit u.a.

Wie bereits oben erwähnt ist das erfindungsgemäße textile Flächengebilde vorzugsweise als fixierbares textiles Flächengebilde, beispielsweise als fixierbarer textiler Einlagestoff für die Bekleidungsindustrie, ausgebildet. Als Haftmassen kommen hierbei üblicherweise thermoplastische Polymere zum Einsatz. Das Aufbringen einer Haftmassenbeschichtung auf einen textilen Träger, beispielsweise auf einen Vliesstoffträger, ist z. B. aus dem Gebiet der fixierbaren Einlagestoffe hinreichend bekannt und wird daher an dieser Stelle nicht weiter erläutert. So wird die Haftmasse gemäß einer bevorzugten Ausführung der Erfindung in an sich bekannter Weise nur in Teilbereichen auf den Träger aufgebracht, insbesondere in Form von Haftmassenpunkten. Für das Aufbringen der Haftmassepunkte sind alle nach Stand der Technik bekannten Haftmassentechnologien wie z.B. Pastenpunkt, Doppelpunkt, Puderpunkt oder ähnliche, geeignet. Vorzugsweise kommt erfindungsgemäß ein Doppelpunktverfahren zum Einsatz.

Bei Ausbildung eines erfindungsgemäßen textilen Flächengebildes als wärmende Fläche ist vorteilhaft, wenn der überwiegende Teil des Maschenmaterials, z. B. des elektrisch leitfähigen Garns, sich auf der der Haftmassenseite gegenüberliegende Seite des fixierbaren, textilen Flächengebildes befindet, um so einen möglichst guten Wärmekontakt zu ermöglichen.

Bei Ausbildung als Stromleiter ist es demgegenüber vorteilhaft, wenn der überwiegende Teil des Maschenmaterials, z. B. des elektrisch leitfähigen Garns, sich auf der Haftmassenseite des fixierbaren, textilen Flächengebildes befindet, um die Maschen der Umgebung gegenüber elektrisch zu isolieren.

Die Herstellung eines erfindungsgemäßen textilen Flächengebildes erfolgt vorzugsweise wie nachfolgend beschrieben:

In einem ersten Verfahrensschritt wird in an sich bekannter Weise ein Träger auf Basis eines Vliesstoffs, Gewebes, Gestricks, Gewirkes oder dergleichen hergestellt. In einem nächsten Verfahrensschritt wird der Träger mit einer Maschenanordnung, die ein- und/oder zweidimensional, z. B. Längs- und/oder Querrichtung, miteinander vernetzte bzw. verbundene Maschen aus einem elektrisch leitfähigen Material umfasst, versehen. Im Falle einer beheizbaren Fläche empfiehlt sich zum Beispiel eine zweidimensionale, d. h. flächige Vernetzung der Maschen untereinander. Im Falle eines Stromleitungsbands kann eine eindimensionale, luftmaschenartig (Franse) ausgebildete Vernetzung vorteilhaft sein.

Es gibt zahlreiche Möglichkeiten, um die Maschen auf den Träger aufzubringen, beispielsweise auch per Hand. In der industriellen Fertigung hat sich jedoch der Einsatz einer Wirktechnik als vorteilhaft erwiesen. Vorzugsweise kommt als Wirktechnik eine Kettenwirktechnik auf Kettenwirkmaschinen und besonders bevorzugt eine Rascheltechnik zur Anwendung.

Ein wesentliches Kriterium bei der Auswahl einer geeigneten Wirkkonstruktion ist u. a. die Menge an elektrisch leitfähigem Material, die auf den Träger aufgebracht bzw. in den Träger eingearbeitet werden muss, um eine gewünschte elektrische Leitfähigkeit bzw. Widerstand zu erzielen sowie die gewünschte Anordnung bzw. Vernetzung der Maschen miteinander.

Hier haben sich typische Kettwirkwarenkonstruktionen, wie z.B. Kettfranse mit Schuss, Kettfranse mit Teilschusslegung oder Kettfranse mit Schusslegung, als besonders geeignet erwiesen.

Zur Herstellung eines fixierbaren, elektrisch leitfähigen, textilen Flächengebildes, das beispielsweise als fixierbarer Einlagestoff Anwendung finden kann, wird der Träger auf wenigstens einer Seite mit einer Haftmasse versehen. Geeignete Verfahren hierzu sind eingangs beschrieben. Aus verfahrensökonomischen Gründen ist es vorteilhaft, den Träger vor dem Auf- bzw. Einbringen der Maschenanordnung mit der Haftmassenbeschichtung zu versehen.

Nachfolgend wird die Erfindung anhand der Ausführungsbeispiele und der Figuren näher beschrieben:

### Ausführungsbeispiele

### 1. Herstellung eines fixierbaren Trägers aus Vliesstoff

Zur Herstellung eines Trägers wird ein Vlies (25g/m²) gekrempelt aus 100% Polyamid Stapelfasern in 1,7 dtex. Die Verfestigung des Vlieses aus Fasern erfolgt über eine Kalandrierung nach dem PS-Verfahren zum Vliesstoff. Der Vliesstoff wird mit einem thermoplastischen Kleber (Haftmasse) bedruckt, in diesem Fall beispielhaft mittels eines so genannten Doppelpunktverfahrens mit Polyamid - Haftmassen (9g/m²). Die Punktgröße beträgt mesh 52 (52 Punkte pro cm²).

### 2. Weiterverarbeitung zu einem als Stromleiter einsetzbaren textilen Flächengebildes

Der Vliesstoff gemäß dem obigen Ausführungsbeispiel 1 wird auf einer Kettenwirkmaschine mit einem leitfähigen, umwundenen Metallgarn verraschelt. Als Wirkkonstruktion wurde eine Kettfranse mit Teilschusslegung verwendet. Den mit der Maschenanordnung versehenen Vliesstoff zeigt Fig. 1. Man erkennt eine eindimensionale Vernetzung der Maschen in Form einer wellenförmigen Anordnung des leitfähigen Garns auf dem Träger.
Der elektrisch Widerstand des Garns lag bei 3,5 - 4 Ω/m, die Faserfeinheit bei 1100 dtex. An das daraus hergestellte Stromleitungsband wurde mittels Batterieadapter eine Spannung von 7, 6 V angelegt. Beim Fixieren auf einen Oberstoff wird eine Trennkraft von 9 N/5cm nach Fixierung, Reinigung und 40°C Wäsche erreicht. Vergleichbare, nicht elektrisch leitende Einlagen erzielen eine Trennkraft von 10 N/5cm.

### 3. Weiterverarbeitung zu einem als Heizfläche einsetzbaren textilen Flächengebildes

Der Vliesstoff gemäß dem obigen Ausführungsbeispiel 1 wird auf einer Kettenwirkmaschine mit einem leitfähigen Umwindegarn aus Polyester/Polyamid mit Silberbeschichtung verraschelt. Als Wirkkonstruktion kommt eine Kettfranse mit Teilschusslegung zur Anwendung. Den mit der Maschenanordnung versehenen Träger zeigt Fig. 2. Man erkennt, dass die Maschen flächig miteinander vernetzt sind. Die flächige anstelle der linienförmigen Vernetzung der Maschen aus Ausführungsbeispiel 2 wird über eine etwas abweichende Teilschusslegung erreicht. Der elektrische Widerstand des Garns lag bei 2 bis 3 kΩ/m, die Faserfeinheit bei 167 dtex. An ein Flächenstück mit den Abmessungen 30 cm x 40 cm wurde mittels eines Batterieadapters eine Spannung von 7, 6 V angelegt. Das textile Flächengebilde heizte sich innerhalb von 5 sec nach Anlegen der Spannung von 20°C auf 33°C auf. Nach Fixieren auf einen Oberstoff wird eine Trennkraft von 9 N/5cm nach Fixierung, Reinigung und 40°C Wäsche erreicht. Vergleichbare, nicht elektrisch leitende Einlagen erzielen eine Trennkraft von 10 N/5cm.

## Patentansprüche

1. Textiles Flächengebilde verwendbar als Einlagestoff in der Textilindustrie, mit einem Träger auf Basis eines Vliesstoffes, Gewebes, Gestricks, Gewirkes oder dergleichen, **dadurch gekennzeichnet, dass** der Träger mit einer Maschenanordnung versehen ist, die ein- und/oder zweidimensional miteinander vernetzte bzw. verbundene Maschen aus einem elektrisch leitfähigen Material umfasst, wobei der in einem ersten Verfahrensschritt herstellbare Träger durch einen nächsten Verfahrensschritt mit der Maschenanordnung versehen wurde.

2. Textiles Flächengebilde nach Anspruch 1, **dadurch gekennzeichnet, dass** das elektrisch leitfähige Material ein elektrisch leitfähiges Garn oder eine Gamkombination mit elektrisch leitfähigen Garnen umfasst.

3. Textiles Flächengebilde nach Anspruch 1 oder 2, **dadurch gekennzeichnet, dass** das elektrisch leitfähige Garn metallische Filamenten, metallische Filamente enthaltende Materialien, mit einer metallischen Beschichtung versehene Filamente oder Kombinationen daraus, sowie Mischungen aus leitfähigen Garnen mit textilen Garnen verzwirnt, verwirbelt oder umwunden, umfasst.

4. Textiles Flächengebilde nach einem der Ansprüche 1 bis 3, **dadurch gekennzeichnet, dass** der Träger auf mindestens einer Seite mit einer Haftmassenbeschichtung versehen ist.

5. Textiles Flächengebilde nach einem der Ansprüche 1 bis 4, **dadurch gekennzeichnet, dass** die Haftmasse nur in Teilbereichen, insbesondere in Form von Haftmassenpunkten, auf den Träger aufgebracht ist.

6. Textiles Flächengebilde nach einem der Ansprüche 1 bis 5, **dadurch gekennzeichnet, dass** das elektrisch leitfähige Maschenmaterial sich überwiegend auf der Haftmassenseite des fixierbaren textilen Flächengebildes befindet.

7. Textiles Flächengebilde nach einem der Ansprüche 1 bis 6, **dadurch gekennzeichnet, dass** das elektrisch leitfähige Maschenmaterial sich überwiegend auf der der Haftmassenseite gegenüberliegenden Seite des fixierbaren textilen Flächengebildes befindet.

8. Verfahren zur Herstellung eines textilen Flächengebildes vorzugsweise verwendbar als textiler Einlagestoff nach einem der Ansprüche 1 bis 7, **gekennzeichnet durch** die aufeinander folgenden Verfahrensschritte:
a) Herstellen eines Trägers auf Basis eines Vliesstoffs, Gewebes, Gestricks, Gewirkes oder dergleichen;
b) Versehen des Trägers mit einer Maschenanordnung, welche ein- und/oder zweidimensional miteinander vernetzte bzw. verbundene Maschen aus einem elektrisch leitfähigen Material umfasst.

9. Verfahren nach Anspruch 8, **dadurch gekennzeichnet, dass** die Maschenanordnung in Form einer Wirkkonstruktion mittels einer Wirktechnik, vorzugsweise einer Kettenwirktechnik, zur Anwendung kommt.

10. Verfahren nach Anspruch 9, **dadurch gekennzeichnet, dass** als Wirkkonstruktion Kettfranse mit Schuss oder Kettfranse mit Schusslegung zum Einsatz kommt.

11. Verfahren nach einem der Ansprüche 7 bis 10, **dadurch gekennzeichnet, dass** auf wenigstens eine Seite des Trägers eine Haftmasse aufgebracht ist.

12. Verfahren nach Anspruch 11, **dadurch gekennzeichnet, dass** die Haftmasse vor dem Aufbringen der Maschenanordnung aus elektrisch leitfähigem Material auf den Träger aufgebracht wird.

13. Verfahren nach Anspruch 11 oder 12, **dadurch gekennzeichnet, dass** die Haftmasse nur in Teilbereichen, insbesondere in Form von Haftmassepunkten aufgebracht ist.

14. Verfahren nach Anspruch 13, **dadurch gekennzeichnet, dass** die Haftmasse mittels eines Doppelpunktverfahrens aufgebracht wird.

15. Verwendung eines textilen Flächengebildes nach einem der Ansprüche 1 bis 14 als textile Heizfläche, insbesondere in Form eines heizbaren, fixierbaren, textilen, Einlagestoffes in der Bekleidungsindustrie.

16. Verwendung eines textilen Flächengebildes nach einem der Ansprüche 1 bis14 als textiles Leitungsband.

## Claims

1. Sheet-like textile structure, capable of being used as an insert cloth in the textile industry, with a carrier based on a nonwoven, woven fabric, knitted fabric or the like, **characterized in that** the carrier is provided with a stitch arrangement which comprises stitches consisting of an electrically conductive material which are interlaced with or connected to one another one- and/or two-dimensionally, the carrier capable of being produced in a first method step having been provided with the stitch arrangement by means of a next method step.

2. Sheet-like textile structure according to Claim 1, **characterized in that** the electrically conductive material comprises an electrically conductive yarn or a yarn combination having electrically conductive yarns.

3. Sheet-like textile structure according to Claim 1 or 2, **characterized in that** the electrically conductive yarn comprises metallic filaments, materials containing metallic filaments, filaments provided with a metallic coating or combinations thereof and also mixtures of conductive yarns intertwined, intermingled or wound around with textile yarns.

4. Sheet-like textile structure according to one of Claims 1 to 3, **characterized in that** the carrier is provided on at least one side with an adhesive compound coating.

5. Sheet-like textile structure according to one of Claims 1 to 4, **characterized in that** the adhesive compound is applied to the carrier solely in part-regions, in particular in the form of adhesive compound spots.

6. Sheet-like textile structure according to one of Claims 1 to 5, **characterized in that** the electrically conductive stitch material is located predominantly on the adhesive compound side of the fixable sheet-like textile structure.

7. Sheet-like textile structure according to one of Claims 1 to 6, **characterized in that** the electrically conductive stitch material is located predominantly on that side of the fixable sheet-like textile structure which lies opposite the adhesive compound side.

8. Method for producing a sheet-like textile structure preferably capable of being used as a textile insert cloth according to one of Claims 1 to 7, **characterized by** the successive method steps:
a) production of a carrier based on a nonwoven, woven fabric, knitted fabric or the like;
b) provision of the carrier with a stitch arrangement which comprises stitches consisting in electrically conductive material which are interlaced with or connected to one another one-and/or two-dimensionally.

9. Method according to Claim 8, **characterized in that** the stitch arrangement is used in the form of a knitted structure by means of a knitting technique, preferably a warp knitting technique.

10. Method according to Claim 9, **characterized in that** the knitted structure used is a warp fringe with weft or a warp fringe with weft insertion.

11. Method according to one of Claims 7 to 10, **characterized in that** an adhesive compound is applied on at least one side of the carrier.

12. Method according to Claim 11, **characterized in that** the adhesive compound is applied to the carrier before the application of the stitch arrangement consisting of electrically conductive material.

13. Method according to Claim 11 or 12, **characterized in that** the adhesive compound is supplied solely in part-regions in particular in the form of adhesive compound spots.

14. Method according to Claim 13, **characterized in that** the adhesive compound is applied by means of a double-spot method.

15. Use of a sheet-like textile structure according to one of Claims 1 to 14 as a textile heating surface, in particular in the form of a heatable, fixable textile insert cloth in the clothing industry.

16. Use of a sheet-like textile structure according to one of Claims 1 to 14 as a textile ribbon conductor.

## Revendications

1. Structure textile plane utilisable en tant que qu'entredoublure dans l'industrie textile, avec un support à base d'un non-tissé, d'un tissu, d'un tricot ou analogue, **caractérisée en ce que** le support est muni d'un agencement de mailles qui comprend des mailles mono- et/ou bidimensionnelles d'un matériau conducteur électrique interconnectées ou reliées les unes aux autres, le support qui peut être fabriqué lors d'une première étape de procédé étant muni de l'agencement de mailles lors d'une étape de procédé suivante.

2. Structure textile plane selon la revendication 1, **caractérisée en ce que** le matériau conducteur électrique comprend un fil conducteur électrique ou une combinaisons de fils contenant des fils conducteurs électriques.

3. Structure textile plane selon la revendication 1 ou 2, **caractérisée en ce que** le fil conducteur électrique comprend des filaments métalliques, des matériaux contenant des filaments métalliques, des filaments munis d'un revêtement métallique ou leurs combinaisons, ainsi que des mélanges de fils conducteurs avec des fils textiles torsadés, entremêlés ou entrelacés.

4. Structure textile plane selon l'une quelconque des revendications 1 à 3, **caractérisée en ce que** le support est muni d'un revêtement d'un matériau adhésif sur au moins un côté.

5. Structure textile plane selon l'une quelconque des revendications 1 à 4, **caractérisée en ce que** le matériau adhésif n'est appliqué que dans des sous-domaines, notamment sous la forme de points de matériau adhésif, sur le support.

6. Structure textile plane selon l'une quelconque des revendications 1 à 5, **caractérisée en ce que** le matériau de mailles conducteur électrique se trouve principalement sur le côté du matériau adhésif de la structure textile plane fixable.

7. Structure textile plane selon l'une quelconque des revendications 1 à 6, **caractérisée en ce que** le matériau de mailles conducteur électrique se trouve principalement sur le côté opposé au côté du matériau adhésif de la structure textile plane fixable.

8. Procédé de fabrication d'une structure textile plane utilisable de préférence en tant que qu'entredoublure textile selon l'une quelconque des revendications 1 à 7, **caractérisé par** les étapes de procédés successives suivantes :
a) fabrication d'un support à base d'un non-tissé, d'un tissu, d'un tricot ou analogue ;
b) garnissage du support avec un agencement de mailles qui comprend des mailles mono- et/ou bidimensionnelles d'un matériau conducteur électrique interconnectées ou reliées les unes aux autres.

9. Procédé selon la revendication 8, **caractérisé en ce que** l'agencement de mailles est utilisé sous la forme d'une construction tricotée par une technique de tricot, de préférence une technique de tricot chaîne.

10. Procédé selon la revendication 9, **caractérisé en ce qu'**une frange de chaîne avec une trame ou une frange de chaîne avec une trame horizontale est utilisée en tant que construction tricotée.

11. Procédé selon l'une quelconque des revendications 7 à 10, **caractérisé en ce qu'**un matériau adhésif est appliqué sur au moins un côté du support.

12. Procédé selon la revendication 11, **caractérisé en ce que** le matériau adhésif est appliqué sur le support avant l'application de l'agencement de mailles en matériau conducteur électrique.

13. Procédé selon la revendication 11 ou 12, **caractérisé en ce que** le matériau adhésif n'est appliqué que dans des sous-domaines, notamment sous la forme de points de matériau adhésif, sur le support.

14. Procédé selon la revendication 13, **caractérisé en ce que** le matériau adhésif est appliqué par le procédé à point double.

15. Utilisation d'une structure textile plane selon l'une quelconque des revendications 1 à 14 en tant que surface textile chauffante, notamment sous la forme d'une entredoublure textile fixable chauffante dans l'industrie des vêtements.

16. Utilisation d'une structure textile plane selon l'une quelconque des revendications 1 à 14 en tant que bande de conduction textile.
